# EUROPÄISCHE PATENTSCHRIFT

(11) **EP 1 042 525 B1**
(45) Veröffentlichungstag und Bekanntmachung des Hinweises auf die Patenterteilung: **17.03.2004**
(21) Anmeldenummer: 98966569.0
(22) Anmeldetag: 15.12.1998
(51) Int. Cl.: C23C 2/00, C23C 2/02

(54) **VERFAHREN ZUR HERSTELLUNG EINES BANDFÖRMIGEN METALLISCHEN VERBUNDWERKSTOFFES DURCH HOCHTEMPERATUR-TAUCHBESCHICHTEN**
METHOD FOR PRODUCING A STRIP-LIKE METAL COMPOSITE BY HIGH TEMPERATURE DIP COATING
PROCEDE DE PRODUCTION D'UNE MATIERE COMPOSITE METALLIQUE EN RUBAN PAR APPLICATION D'UN RECOUVREMENT PAR IMMERSION A HAUTE TEMPERATURE

(30) Priorität: 19.12.1997 DE 19758140
(43) Veröffentlichungstag der Anmeldung: 11.10.2000
(73) Patentinhaber: SMS Demag AG, 40237 Düsseldorf (DE); ThyssenKrupp Stahl AG, 47166 Duisburg (DE)
(72) Erfinder: BLECK, Wolfgang, D-52072 Aachen (DE); BÜNTEN, Rolf, D-40239 Düsseldorf (DE); FRIEDEL, Frank, D-47447 Moers (DE); PICHT, Oliver, D-52080 Aachen (DE); REICHELT, Wolfgang, D-47447 Moers (DE); SCHMITZ, Wilhelm, D-52499 Baesweiler (DE); SENK, Dieter, D-47149 Duisburg (DE); SPLINTER, Paul, D-52066 Aachen (DE); URLAU, Ulrich, D-47445 Moers (DE)
(74) Vertreter: Meissner, Peter E., Dipl.-Ing.
(86) Internationale Anmeldenummer: PCT/DE1998/003764
(87) Internationale Veröffentlichungsnummer: WO 1999/032683

(56) Entgegenhaltungen:
- WO-A-97/21846
- DE-A- 3 835 393
- FR-A- 2 661 426
- GB-A- 422 512
- GB-A- 424 373
- GB-A- 929 262
- GB-A- 1 396 419
- US-A- 1 552 041
- US-A- 1 726 652
- US-A- 3 483 030
- PATENT ABSTRACTS OF JAPAN vol. 3, no. 3 (C-033), 16. Januar 1979 & JP 53 127333 A (NIPPON STEEL CORP), 7. November 1978
- PATENT ABSTRACTS OF JAPAN vol. 10, no. 373 (C-391), 12. Dezember 1986 & JP 61 166986 A (MASAMI KOBAYASHI), 28. Juli 1986
- PATENT ABSTRACTS OF JAPAN vol. 7, no. 213 (C-187), 20. September 1983 & JP 58 110665 A (SUMITOMO KINZOKU), 1. Juli 1983

## Beschreibung

Die Erfindung betrifft ein Verfahren zur Herstellung eines bandförmigen metallischen Verbundwerkstoffes durch Hochtemperatur-Tauchbeschichten eines metallischen Trägerbandes, sowie eine Einrichtung zur Durchführung des Verfahrens und ein Metallband aus Verbundwerkstoff.

Aus der FR 2 661 426 A ist ein Zn-Galvanisierungsverfahren für Stahlband bekannt, bei dem das Stahlband unmittelbar vor der Heißbeschichtung im Zn-Bad bei ca. 450°C in einer Ofenkammer in einer Atmosphäre enthaltend gecrackten Amminiak bei einer Temperatur im Bereich von 550-900°C nitried wird, wobei das Band bevorzugt mittels Induktion erwärmt wird und der Ammoniak mittels Düsen gegen die Laufrichtung in der Kammer auf das Band aufgebracht wird.

Ein weiteres Galvanisierungsverfahren von Stahlblech, das oxidierende Legierungsbestandteile enthält, ist aus der WO 9721846 A bekannt. Hierbei erfolgt eine Wärmebehandlung bei 500-900°C in einer nicht oxidierenden Atmosphäre, die 0,005-1% Ammoniak enthält, wodurch eine Zwischenschicht enthaltend Stickstoff in fester Lösung erhalten wird.

Weiterhin wird auf die US 3 483 030 A verwiesen, aus der ein Heiß-Tauch-Beschichten von Drähten, Band oder ähnlichem aus Stahl bekannt ist, wobei das Substrat vor dem Eintauchen in ein Al-Schmelzbad auf eine Temperatur über der des geschmolzenen Aluminiums in reduzierenden Atmospäre erwärmt wird, um die Bindung zwischen Substrat und Beschichtung zu verbessern.

Aus der EP 0 467 749 B1 ist ein Verfahren zur Tauchbeschichtung eines aus ferritischem, rostfreiem Stahl bestehenden Bandes mit Aluminium bekannt, bei dem das Band in verschiedenen Schritten in nicht oxidierender Atmosphäre bei verschiedenen Temperaturen erwärmt wird, bis das Band schließlich in ein Beschichtungsbad eingetaucht wird.

Weiterhin ist aus der EP 0 397 952 B1 ein Verfahren zum kontinuierlichen heißen Tauchbeschichten von rostfreiem Stahlband mit Aluminium bekannt, bei dem das Band in einem argongespülten Gehäuse an einer Reihe von Magnetstromvorrichtungen vorbeigeführt wird, das Band durch eine Argonplasmatronenentladung bei gleichzeitigem Erhitzen auf die für die Tauchbeschichtung gewünschte Temperatur gereinigt wird und das gereinigte Band in ein Bad aus geschmolzenem Aluminium eingetaucht wird.

In den beiden oben genannten Verfahren wird also Aluminium mit Stahl verbunden.

Weiterhin ist aus der DE 195 45 259 A1 ein Verfahren und eine Vorrichtung zum Erzeugen von dünnen Metallsträngen bekannt, bei dem ein Metallband senkrecht durch eine Stahlschmelze geführt wird und ihm dabei eine Schichtdicke von 20 - 2 % des Ausgangsmetallbandes aufkristallisiert wird. Je nach Dicke wird das Metallband auf eine Temperatur zwischen Raumtemperatur und maximal 900°C vorgewärmt. Mit diesem Verfahren werden Verbundbleche hergestellt, bei denen einer der verwendeten Werkstoffe ein nicht rostender Stahl, ein austenitischer oder ferritischer Stahl ist.

Genauere Untersuchungen zeigen, daß bei den bisher bekannt gewordenen Verfahren nicht die erhofften, sicher reproduzierbaren Ergebnisse der Verbindung zwischen Mutterblech und Beschichtung erreicht werden.

Die Erfindung hat sich das Ziel gesetzt, ein Verfahren und eine Einrichtung sowie ein Erzeugnis zu schaffen, bei denen mit einfachen Mitteln eine innige, fehlerfreie Verbindung der einzelnen Schichten des aus unterschiedlichen Materialien bestehenden Verbundwerkstoffes erreichbar ist.

Die Erfindung erreicht dieses Ziel dadurch, daß das Trägerband vor dem Führen durch den geschmolzenen Auflagewerkstoff an seiner Oberfläche vorgewärmt und derart durch Anoder Einlagerung von chemischen Elementen vorbehandelt wird, daß
während der Führens durch den Auflagewerkstoff zwischen der vorbehandelten Oberfläche des Trägerbandes und der an der Oberfläche des Trägerbandes kristallisierenden Schale durch Diffusionsvorgänge ein Bindebereich aus einem Gradientenwerkstoff entsteht, dessen Liquidustemperatur mindestens in Teilen dieses Bindebereichs unterhalb der Liquidustemperatur des Trägerband- und des Auflagenwerkstoffes liegt.

Nach dem Eintauchen des Trägerbandes in die Metallschmelze erstarrt an der Oberfläche aufgrund der sich einstellenden Unterkühlung sowie der guten Fremdkeimverhältnisse innerhalb kürzester Zeit eine Schreckschale, die zunächst noch keinen Verbund mit dem Trägerband hat. Durch Diffusionsvorgänge während und nach dem Tauchvorgang stellen sich im Bindebereich zwischen Schale und Trägerband Konzentrationsverläufe ein, die eine lokale Legierungsbildung mit definierter chemischer Zusammensetzung bewirken. Im Verlauf des Bindebereiches selbst entsteht ein Gradientenwerkstoff mit sich ändernder chemischer Zusammensetzung. Die lokalen Konzentrationen bewirken eine Absenkung der Liquidustemperatur (Berechnung nach Wensel und Roeser), die in Teilen des Bindebereiches unterhalb der Liquidustemperatur sowohl des Trägerbandes als auch des Auflagewerkstoffes liegt. Mit der Senkung der Liquidustemperatur geht meist eine noch stärkere Senkung der Solidustemperatur einher. Somit ist es möglich, daß im Bindebereich Flüssigphasenanteile vorliegen, obwohl der Trägerband- und Auflagenwerkstoff im festen Aggregatzustand vorliegen. Die Flüssigphasenanteile stellen eine Verschweißung zwischen Grund- und Auflagenwerkstoff sicher.

Es ist darauf zu achten, daß das Trägerband zwecks sicherer Verbindung nicht zu kalt ist, andererseits kann die Temperatur nicht so hoch gewählt werden, daß das Trägerband im Schmelzbad aufgeschmolzen wird oder so stark an Festigkeit verliert, daß es während des Transportes abreißt. Überraschenderweise wurde herausgefunden, daß der Kem des Trägerbandes auf einer angemessenen Temperatur gehalten werden kann, während für die gewünschte innige Verbindung die Liquidus-Temperatur mindestens an der Bandoberfläche abgesenkt werden kann, um somit eine diffusionsgetragene Vermischung im Flüssigen zu ermöglichen.

In vorteilhaften Weiterbildungen werden in der Erfindung verschiedene Mittel aufgezeigt, die eine diffusionsgetragene Legierungsbildung im Bindebereich unterstützen. Diese Mittel können dem Trägerband bereits mitgegeben werden, sie können aber auch unterstützend oder alleine von außen auf das Band aufgebracht werden, indem das Trägerband erfindungsgemäß zur Vorbereitung seiner Oberfläche durch ein Medium geführt wird, das die mindestens teilweise in die Oberfläche eindringenden entsprechenden chemischen Elemente enthält.

Dabei kann nach einem Merkmal der Erfindung das Medium ein Gas wie Stickstoff, Wasserstoff, Kohlenmonoxid, Ammoniak oder Kohlendioxid oder nach einem anderen Merkmal der Erfindung eine Flüssigkeit wie Schwefelsäure, flüssiger Ammoniak oder flüssiger Stickstoff sein. Auch ist es möglich, daß das Medium ein Feststoff wie ein Zyansalz, Karbonat oder Blutlaugensalz ist.

Nach einem günstigen Merkmal der Erfindung besteht das Trägerband aus Stahl, der im Bereich seiner Oberfläche einen Kohlenstoffgehalt > 20 ppm oder einen Stickstoffgehalt > 20 ppm aufweist.

Vorteilhafterweise wird die Transportgeschwindigkeit des Trägerbandes und/oder seine Eintauchtiefe bzw. Eintauchlänge in den flüssigen Auflagewerkstoff in einer solchen Weise eingestellt, daß eine Mindesttauchzeit von 50 msec eingehalten wird, wobei die Gesamttauchzeit nach oben hin begrenzt wird durch die gewünschte Schichtdicke und die oben bereits beschriebene Aufschmelzgefahr des Trägerbandes.

Nach einem weiteren Ausgestaltungsmerkmal des erfindungsgemäßen Verfahrens wird vorgeschlagen, die Oberfläche des Trägerbandes vor dem Eintauchen in den flüssigen Auflagewerkstoff aufzurauhen.

In einer bevorzugten Auswahl der möglichen Verfahrensschritte ist vorgesehen, daß das Trägerband ein kohlenstoffhaltiger Stahl ist, der mindestens an seiner Oberfläche auf eine Temperatur von Tᵥₒᵣ > 900°C vorgewärmt wird. Der Auflagewerkstoff ist günstigstenfalls ein hochlegierter Stahl, insbesondere ein chromlegierter Stahl.

Die Einrichtung zur Herstellung eines bandförmigen metallischen Verbundwerkstoffes nach dem erfindungsgemäßen Verfahren, bestehend aus einem metallurgischen Gefäß zur Aufnahme des flüssigen Auflagewerkstoffes, durch den das Trägerband in vorzugsweise vertikaler Durchlaufrichtung mittels ein- und auslaufseitig angeordneter Rollenpaare führbar ist, sowie einer dem metallurgischen Gefäß vorgeschalteten Vorwärmeinrichtung für das Trägerband, wobei erfindungsgemäß die Vorwärmeinrichtung in einem im Einlaufbereich vor dem metallurgischen Gefäß angeordneten, das Trägerband umschließenden Gehäuse angeordnet ist, in das über mindestens eine in das Gehäuse geführte Zuführung das von einer Medienversorgung kommende Medium einleitbar ist.

Die Form des Gefäßes, durch die das Trägerband geführt wird, kann beliebig gewählt werden. Zum Einsatz kommen hier Tauchbecken mit Umlenkrollen oder Behälter mit einem Bodendurchlaß für das Trägerband, wobei bei dem letzteren das Trägerband senkrecht durch den Gießbehälter geführt wird. Die letztgenannten Behälter haben insoweit den Vorteil, daß hier mit großer Sicherheit die Parameter Eintauchlänge und Bandgeschwindigkeit in Abhängigkeit von der Bandtemperatur eingehalten werden können, da sich die Badhöhe im Gefäß besonders einfach und betriebsgerecht einstellen läßt.

Bei einer besonders einfachen und kompakten Einrichtung zum Erzeugen von Metallsträngen aus Verbundwerkstoff nach dem erfindungsgemäßen Verfahren wird das Trägerband unmittelbar aus einer nicht oxidierenden Umgebung in das Schmelzbad eingeführt. Dies kann durch eine Einhausung geschehen, die zum Teil in die Schmelze hineinragt oder bei einem Gefäß mit Bodenöffnung durch eine direkte Anbringung unterhalb des Bodens des Gefäßes erfolgen.

Beim Einsatz eines Trägerbandes mit den bereits enthaltenen Legierungsbildnem reicht eine Vorwärmeinrichtung und eine Medienzuführung, durch die Gas, vorzugsweise Inertgas, in den Einhausungsinnenraum geführt wird, aus.

Soweit ergänzend feste bzw. flüssige Medien oder auch allein gasförmige Medien wie Stickstoff, Wasserstoff, Kohlenmonoxid oder Kohlendioxid auf die Oberfläche des Trägerbandes gegeben werden, sind an der Zuführung entweder Blasedüsen vorgesehen, durch die das gasförmige Medium in den Innenraum der Einhausung und/oder auf die Oberfläche des Trägerbandes aufblasbar ist, oder es werden an der Zuführung Sprühdüsen vorgesehen, durch die das flüssige Medium, z.B. Schwefelsäure, flüssiger Ammoniak oder auch flüssiger Stickstoff, auf die Oberfläche des Trägerbandes aufsprühbar ist.

Es können aber auch Feststoffe oder rieselfähige Materialien zur Senkung der Liquidus-Temperatur des Trägerbandes eingesetzt werden, wie Zyansalz, Karbonatoder Blutlaugensalz. Beim Einsatz von rieselfähigen Materialien werden diese über Zuführung in eingebracht und mit der Oberfläche des Trägerbandes in Kontakt gebracht, wobei das Band beim Vorbeiführen an den Rinnen den Feststoff mitreißt.

Das Medium kann auch erfindungsgemäß als nachladbarer Festkörper ausgebildet und gegen die Oberfläche des Trägerbandes gepreßt werden. Die Feststoffe werden beispielsweise als Block geformt, der unter angemessenem Druck gegen die Oberfläche des Trägerbandes gedrückt wird.

In einer weiteren vorteilhaften Ausgestaltung werden Meßelemente zum Erfassen der Schmelzentemperatur, der Temperatur sowie der Geschwindigkeit des Trägerbandes eingesetzt, die über einen Prozessor mindestens einen Aktuator zur Einstellung der Geschwindigkeit des Trägerbandes steuern.

Darüber hinaus wird noch die Badhöhe erfaßt und ebenfalls dem Rechner zur Verarbeitung bereit gestellt. Eine sehr genaue und sichere Badhöheneinstellung ist z.B. durch einen Unterdruckbehälter realisierbar.

Das Trägerband kann insbesondere durch Einflußnahme auf den Gehalt von Legierungselementen, wie C oder auch anderen Legierungselementen an Korngrenzen wie N, so eingestellt werden, daß es zu lokalen Liquidus-Temperaturabsenkungen kommt mit der Folge, daß die Bindeschicht eine zahnähnliche Verbindungslinie aufweist. Diese Verzahnungslinie verstärkt formschlüssig die bereits vorhandene innige metallische Verbindung.

Ein Beispiel der Erfindung ist in der beiliegenden Zeichnung dargelegt. Dabei zeigen die
- Figur 1: ein metallurgisches Gefäß mit Bodendurchlaßöffnung,
- Figur 2: ein metallurgisches Gefäß mit gasförmiger oder flüssiger Medienzuführung und
- Figur 3: ein metallurgisches Gefäß mit Zuführung fester Medien und

In Figur 1 ist mit 11 ein metallurgisches Gefäß bezeichnet, bei dem ein Trägerband 21 durch einen Bodendurchtritt 13 in die Schmelze S geführt wird. Unterhalb des Bodens des metallurgischen Gefäßes 11 ist ein Gehäuse 61 vorgesehen, in dem eine Vorwärmeinrichtung 41 angeordnet ist und in das eine mit einer Medienversorgung 52 verbundene Medienzuführung 51 mündet. Das Trägerband 21 wird über das Zuführrollenpaar 31 durch den Bodendurchtritt 13 in das metallurgische Gefäß 11 geführt, das beschichtete Trägerband 22 wird über ein an der Mündung 12 des metallurgischen Gefäßes 11 vorgesehenes Abführollenpaar 32 aus dem metallurgischen Gefäß 11 herausgefördert und abgeführt.

Das in Figur 1 dargestellte metallurgische Gefäß kann auch anders gestaltet sein, beispielsweise als Tauchgefäß, in das das Trägerband von oben eingeführt und nach Umlenkung um eine in dem Schmelzbad angeordnete Rolle nach oben abgeführt wird.

In Figur 2 sind gleiche Teile gleich bezeichnet. Ergänzend zu den bereits erwähnten Elementen der Figur 1 zeigt die Figur 2 eine Medienzuführung 51 für gasförmige oder auch flüssige Medien, die mit Hilfe eines Medienförderers 54 von der Medienversorgung 52 kommend in das Gehäuse 61 leitbar sind.
Bei der Verwendung von gasförmigen Medien kommen Blasedüsen 53 und bei flüssigen Medien Sprühdüsen 55 zum Einsatz.

In der Figur 2 ist als Vorwärmeinrichtung ein Brenner 43 vorgesehen, der in Bandförderrichtung hinter den Sprüh- bzw. Blasedüsen 53, 55 (rechte Seite der Skizze) oder vor diesen (linke Seite der Skizze) angeordnet sein kann.

In der Figur 2 ist bei 82 ein Sandstrahler angedeutet, mit dem das Strahlmittel über Strahldüsen 84 auf die Oberfläche des Trägerbandes aufgegeben wird. Das Strahlmittel wird dabei dem Behälter 85 entnommen und über eine Pumpe 86 gefördert.

Die obere Öffnung 12 des metallurgischen Gefäßes 11 ist durch eine Haube 63 abgedeckt, die die Abfuhrrollen 32 sowie eine Aufwickelvorrichtung 23 umhüllt.

Die Schmelze S wird dem metallurgischen Gefäß im Bereich des Bodens strömungsarm zugegeben, wobei ein Unterdruckverteiler 77 zum Einsatz kommt, der an eine Vakuumpumpe 78 angeschlossen ist.

Über eine Pfanne 71, deren Bodenöffnung 72 durch einen Stopfen 74 verschließbar ist, wird Schmelze mittels eines Tauchgießrohres 73 in ein Aufnahmegefäß 76 des Unterdruckverteilers 77 geleitet.

In Figur 2 ist ein Prozessor 94 als Meß- und Regeleinrichtung schematisch dargestellt, der mit Temperaturmeßelementen 91 zur Erfassung der Schmelzentemperatur, Temperaturmeßelementen 92 zur Erfassung der Temperatur des Trägerbandes 21, mit Meßelementen zur Erfassung der Geschwindigkeit 93 und zur Erfassung der Badhöhe 97, verbunden ist.

Der Prozessor 94 wirkt über die Aktuatoren 95 auf die Bandgeschwindigkeit und über einen Aktuator 96 auf den Stopfen 74 und somit wesentlich auf die Badhöhe der im metallurgischen Gefäß 11 befindlichen Schmelze S.

Die Figur 3 zeigt ein weiteres metallurgisches Gefäß 11 mit Bodendurchlaß 13, durch das ein Trägerband 21 geführt wird. Außerhalb des Bodenbereichs des metallurgischen Gefäßes 11 ist eine Einhausung 61 angeordnet, in der eine Vorwärmeinrichtung in Form eines Brenners 43 bzw. einer induktiven Heizung 42 angeordnet ist. Der Innenraum 62 der Einhausung 61 ist über eine Medienzuführung 51 mit einer Medienversorgung 52.1 für gasförmige Medien verbunden.

Weiterhin ist der Innenraum 62 durch eine als Hitzeschutz gegenüber dem Bodenbereich des metallurgischen Gefäßes 11 dienende waagerechte Trennwand 64 von einer Medienzuführung für Feststoffe getrennt. Rechts vom Trägerband 21 ist eine Rinne 57 vorgesehen, die über eine Schnecke 59 mit einem Behälter 56 verbunden ist, in dem sich rieselfähige Werkstoffe befinden.

Links vom Trägerband 21 kommen Festkörper B zum Einsatz, die über eine Medienversorgung 52.2 gegen die Oberfläche des Trägerbandes 21 anpreßbar sind.

Die obere Öffnung 12 des metallurgischen Gefäßes 11 ist wie im Beispiel nach Fig.2 durch die Haube 63, welche mit einer Inertgasversorgung 58 in Verbindung steht, abgedeckt. Die Haube 63 weist Abmessungen auf, die den Transportweg des beschichteten Trägerbandes 22 über eine vorgebbare Strecke abdecken.

Außerhalb der Haube 63 ist ein Walzgerüst 33 schematisch angedeutet, mit dem eine Warmumformung durchführbar ist.

Die Materialzufuhr in der Figur 3 wird über eine Pfanne 71 durchgeführt. Die Pfanne 71 weist dabei eine Bodenöffnung 72 auf, an der ein durch einen Schieber 75 verschließbares Tauchgießrohr 73 angeordnet ist, welches in die Schmelze S eintaucht.

### Positionsliste

### Schmelzbad

- 11.: Metallurgisches Gefäß
- 12: obere Öffnung
- 13: Bodendurchtritt

### Trägerband

- 21: Trägerband
- 22: Beschichtetes Trägerband
- 23: Aufwickelvorrichtung

### Zusatzeinrichtung

- 31: Rollenpaar Zufuhr
- 32: Rollenpaar Abfuhr
- 33: Walzgerüst
- 41: Vorwärmeinrichtung
- 42: Induktive Erwärmung
- 43: Brenner

### Medien

- 51: Medienzuführung
- 52.: Medienversorgung
- 52.1: Medienversorgung für gasförmige Medien
- 52.2: Medienversorgung für Feststoffe
- 53: Blasedüsen
- 54: Medienförderer
- 55: Sprühdüsen
- 56: Behälter
- 57: Rinne
- 58: Gasversorgung
- 59: Schnecke

### Abdeckung

- 61: Einhausung
- 62: Innenraum
- 63: Haube
- 64: Trennwand

### Materialzufuhr

- 71: Pfanne
- 72: Bodenöffnung
- 73: Tauchgießrohr
- 74: Stopfen
- 75: Schieber
- 76: Aufnahmegefäß
- 77: Unterdruckverteiler
- 78: Vakuumpumpe

### Aufrauhen

- 81: Aufrauhbauteil
- 82: Sandstrahler
- 83: Bürste
- 84: Strahldüsen
- 85: Behälter
- 86: Pumpe

### Meß- und Regeleinrichtung

- 91: Temperatur Schmelze
- 92: Temperatur Trägerband
- 93: Geschwindigkeit
- 94: Prozessor
- 95: Aktuator Geschwindigkeit
- 96: Aktuator Stopfen
- 97: Meßeinrichtung Schmelzbadhöhe

- S: Schmelze
- B: Festkörper
- R: Rieselfähiges Material

## Patentansprüche

1. Verfahren zur Herstellung eines bandförmigen metallischen Verbundwerkstoffes durch Hochtemperatur-Tauchbeschichten eines metallischen Trägerbandes, auf dessen Oberfläche beim Führen des Trägerbandes durch einen geschmolzenen metallischen Auflagewerkstoff mit höherer Temperatur als der des Trägerwerkstoffes eine dünne Schicht dieses vom Werkstoff des Trägerbandes verschiedenen Auflagenwerkstoffes durch Erstarrung aufkristallisiert wird, wobei das Trägerband vor dem Führen durch den geschmolzenen Auflagewerkstoff an seiner Oberfläche vorgewärmt und durch Anoder Einlagerung von chemischen Elementen vorbehandelt wird, durch die während der Führens durch den schmelzflüssigen Auflagewerkstoff zwischen der vorbehandelten Oberfläche des Trägerbandes und der an der Oberfläche des Trägerbandes kristallisierenden Schale durch Diffusionsvorgänge ein Bindebereich aus einem Gradientenwerkstoff entsteht, dessen Liquidustemperatur mindestens in Teilen dieses Bindebereichs unterhalb der Liquidustemperatur des Trägerband- und des Auflagenwerkstoffes liegt, und dabei in diesem Bereich Flüssigphasenanteile entstehen.

2. Verfahren nach Anspruch 1,
**dadurch gekennzeichnet,**
**dass** das Trägerband zur Vorbereitung seiner Oberfläche durch ein Medium geführt wird, das die mindestens teilweise in die Oberfläche eindringenden entsprechenden chemischen Elemente enthält.

3. Verfahren nach Anspruch 2,
**dadurch gekennzeichnet,**
**dass** das Medium ein Gas wie Stickstoff, Wasserstoff, Kohlenmonoxid, Ammoniak oder Kohlendioxid ist.

4. Verfahren nach Anspruch 2,
**dadurch gekennzeichnet,**
**dass** das Medium eine Flüssigkeit wie Schwefelsäure, flüssiger Ammoniak oder flüssiger Stickstoff ist.

5. Verfahren nach Anspruch 2,
**dadurch gekennzeichnet,**
**dass** das Medium ein Feststoff wie ein Zyansalz, Karbonat oder Blutlaugensalz ist.

6. Verfahren nach Anspruch 1.
**dadurch gekennzeichnet,**
**dass** das Trägerband aus Stahl besteht, der im Bereich seiner Oberfläche einen Kohlenstoffgehalt > 20 ppm aufweist.

7. Verfahren nach Anspruch 1,
**dadurch gekennzeichnet,**
**dass** das Trägerband aus Stahl besteht, der im Bereich seiner Oberfläche einen Stickstoffgehalt > 20 ppm aufweist.

8. Verfahren nach einem der Ansprüche 2-5,
**dadurch gekennzeichnet,**
**dass** die Transportgeschwindigkeit des Trägerbandes und/oder seine Eintauchtiefe in den flüssigen Auflagewerkstoff in einer Weise eingestellt werden, dass eine Mindesttauchzeit von 50 msec eingehalten wird.

9. Verfahren nach mindestens einem der o. g. Ansprüche,
**dadurch gekennzeichnet,**
**dass** die Oberfläche des Trägerbandes vor dem Eintauchen in den flüssigen Auflagewerkstoff aufgerauht wird.

10. Verfahren nach mindestens einem der o. g. Ansprüche,
**dadurch gekennzeichnet,**
**dass** Trägerband ein kohlenstoffhaltiger Stahl ist, der mindestens an seiner Oberfläche auf eine Temperatur von Tᵥₒᵣ> 900°C vorgewärmt wird.

11. Verfahren nach mindestens einem der o. g. Ansprüche,
**dadurch gekennzeichnet,**
**dass** der Auflagewerkstoff ein hochlegierter Stahl, insbesondere ein chromlegierter Stahl ist.

12. Einrichtung zur Herstellung eines bandförmigen metallischen Verbundwerkstoffes durch Hochtemperatur-Tauchbeschichten eines metallenen Trägerbandes (21) nach dem in den Patentansprüchen 1 bis 11 beschriebenen Verfahren, bestehend aus einem metallurgischen Gefäß (11) zur Aufnahme des flüssigen Auflagewerkstoffes, durch den das Trägerband in vorzugsweise vertikaler Durchlaufrichtung mittels einund auslaufseitig angeordneten Rollenpaaren führbar ist, sowie einer dem metallurgischen Gefäß vorgeschalteten Vorwärmeinrichtung (41) für das Trägerband (21), die in einem im Einlaufbereich vor dem metallurgischen Gefäß (11) angeordneten, das Trägerband (21) umschließenden Gehäuse (61) angeordnet ist, in das über mindestens eine in das Gehäuse geführte Zuführung (51) das von einer Medienversorgung (52) kommende Medium einleitbar ist,
**dadurch gekennzeichnet,**
**dass** Meßelemente (91,92, 93) zum Erfassen der Schmelzentemperatur, der Temperatur des Trägerbandes (21) sowie der Geschwindigkeit vorhanden sind, die über einen Prozessor (94) mindestens einen Aktuator (95) zur Einstellung der Geschwindigkeit des Trägerbandes (21) steuern und entweder an der Zuführung zum Aufblasen eines gasförmigen Mediums in den Innenraum (62) der Einhausung (61) und/oder auf die Oberfläche des Trägerbandes Blasdüsen (53) oder zum Aufsprühen eines flüssigen Mediums (51) auf die Oberfläche des Trägerbandes (21) Sprühdüsen (55) vorhanden sind, oder dass über die Zuführung (51,59) rieselfähige Feststoffe in Rinnen (57) einbringbar sind, wobei die Feststoffe mit der Oberfläche des Trägerbandes (21) in Kontakt bringbar sind oder dass alternativ das Medium als nachladbarer Feststoff (B) gegen die Oberfläche des Trägerbandes (21) pressbar ist.

13. Einrichtung nach einem der Ansprüche 12,
**dadurch gekennzeichnet,**
**dass** dem metallurgischen Gefäß (11) eine Vorrichtung (81) zum Aufrauhen der Oberfläche des Trägerbandes (21) vorgeschaltet ist.

14. Einrichtung nach Anspruch 13,
**dadurch gekennzeichnet,**
**dass** die Vorrichtung (81) zum Aufrauhen der Oberfläche des Trägerbandes (21) ein Sandstrahler (82) ist.

15. Einrichtung nach Anspruch 13,
**dadurch gekennzeichnet,**
**dass** die Vorrichtung (81) zum Aufrauhen der Oberfläche des Trägerbandes (21) Bürsten sind.

16. Einrichtung nach Anspruch 12,
**dadurch gekennzeichnet,**
**dass** das metallurgische Gefäß (11) durch eine Haube (63) abgedeckt ist, die mit einer Gasversorgung (58) zur Versorgung mit Inertgas, in Verbindung steht, und die das beschichtete Trägerband umhüllt, bis dessen Oberfläche durcherstarrt ist

17. Einrichtung nach einem der Ansprüche 12 bis 16,
**dadurch gekennzeichnet,**
**dass** dem metallurgischen Gefäß (11) in Abzugsrichtung des Trägerbandes (22) mindestens ein Walzgerüst (33) nachgeordnet ist.

18. Metallband aus Verbundwerkstoff, von dem mindestens ein Werkstoff aus nicht rostendem Stahl ist, wobei auf das durch ein Auftragsmaterial geführtes Trägerband eine deutlich dünnere Schicht aufkristallisiert wird, hergestellt nach dem Verfahren entsprechend Anspruch 1 und mit einer Vorrichtung entsprechend Anspruch 12,
**dadurch gekennzeichnet,**
**dass** die Beschichtung auf mindestens einer Seite des Trägerbandes eine Dicke (d_{A}) von d_{A} = 0,01 bis 0,3 x D
mit D = Dicke des als Mutterstrang eingesetzten Trägerbandes besitzt,
**dass** zwischen der Beschichtung und dem Trägerband eine Bindeschicht vorhanden ist, die eine Dicke von (d_{B}) von d_{B} = 5 bis 150 µm besitzt,
**dass** die Bindeschicht eine Verzahnungslinie aufweist, die die dem Trägerband wie auch der Beschichtung zuzuordnende Bindeschicht zusätzlich formschlüssig verbindet, und
**dass** ein kontinuierlicher Übergang von Legierungselementen zwischen dem Trägerband und der Beschichtung vorhanden ist.

## Claims

1. Method of producing a strip-like metal composite material by high-temperature dip-coating of a metal substrate strip, on whose surface, upon passing the substrate strip through a molten metal coating material of a higher temperature than that of the substrate material, a thin coating of this coating material, different from the material of the substrate strip, is crystallised by solidification, wherein the substrate strip is pre-heated at its surface before passing through the molten coating material and is pre-treated by the addition or intercalation of chemical elements, by means of which, during passing through the molten coating material, a bonding region of a gradient material is formed by diffusion processes between the pre-treated surface of the substrate strip and the shell crystallising on the surface of the substrate strip, the liquidus temperature of this gradient material at least in parts of the bonding region being below the liquidus temperature of the substrate strip and the coating material, so that liquid phase components form in this region.

2. Method according to claim 1, **characterised in that** in order to prepare its surface, the substrate strip is passed through a medium which contains corresponding chemical elements which at least partly penetrate into its surface.

3. Method according to claim 2, **characterised in that** the medium is a gas such as nitrogen, hydrogen, carbon monoxide, ammonia or carbon dioxide.

4. Method according to claim 2, **characterised in that** the medium is a liquid such as sulphuric acid, liquid ammonia or liquid nitrogen.

5. Method according to claim 2, **characterised in that** the medium is a solid such as a cyanide, carbonate, or potassium ferrocyanide.

6. Method according to claim 1, **characterised in that** the substrate strip consists of steel, which has in the region of its surface a carbon content > 20 ppm.

7. Method according to claim 1, **characterised in that** the substrate strip consists of steel, which has in the region of its surface a nitrogen content > 20 ppm.

8. Method according to one of claims 2-5, **characterised in that** the conveying speed of the substrate strip and/or its immersion depth in the liquid coating material is so set that a minimum immersion time of 50 msec is maintained.

9. Method according to at least one of the preceding claims, **characterised in that** the surface of the substrate strip is roughened before immersion into the liquid coating material.

10. Method according to at least one of the preceding claims, **characterised in that** the substrate strip is a carbon-containing steel, which is preheated at least at its surface to a temperature of Tᵥₒᵣ> 900°C.

11. Method according to at least one of the preceding claims, **characterised in that** the coating material is a highly alloyed steel, in particular a chromium-alloyed steel.

12. Apparatus for manufacturing a strip-like metal composite material by high-temperature dip-coating of a metal substrate strip (21) according to the method described in claims 1 to 11, consisting of a metallurgical vessel (11) for receiving the liquid coating material, through which the substrate strip may be passed, preferably in a vertical direction of motion, by means of inlet-side and outlet-side roll pairs, and of a pre-heating device (41) for the substrate strip (21), which device is connected upstream of the metallurgical vessel and which is disposed in a housing (61) enclosing the substrate strip (21) and disposed in an inlet region upstream of the metallurgical vessel (11), into which housing the medium coming from a medium supply (52) may be conducted via at least one feed (51) passing into the housing, **characterised in that** measuring elements (91, 92, 93) are provided for determining the temperature of the melt, the temperature of the substrate strip (21) and the speed, and these measuring elements control via a processor (94) at least one actuator (95) for setting the speed of the substrate strip (21), and blast nozzles (53) are provided either at the feed for blowing a gaseous medium into the cavity (62) of the housing (61) and/or on to the surface of the substrate strip, or injection nozzles (55) are provided for injecting a liquid medium (51) on to the surface of the substrate strip (21), or **in that** via the feed (51, 59) pourable solids may be introduced in channels (57) and can be brought into contact with the surface of the substrate strip (21), or **in that** alternatively the medium is pressable as a rechargeable solid (B) against the surface of the substrate strip (21).

13. Apparatus according to claim 12, **characterised in that** upstream of the metallurgical vessel (11), a device (81) is provided for roughening the surface of the substrate strip (21).

14. Apparatus according to claim 13, **characterised in that** the device (81) for roughening the surface of the substrate strip (21) is a sand-blaster (82).

15. Apparatus according to claim 13, **characterised in that** the device (81) for roughening the surface of the substrate strip (21) consists of brushes.

16. Apparatus according to claim 12, **characterised in that** the metallurgical vessel (11) is covered by a hood (63), which communicates with a gas supply (58) for supplying inert gas, and which encases the coated substrate strip until its surface has set thoroughly.

17. Apparatus according to one of claims 12 to 16, **characterised in that** a rolling mill (33) is connected downstream of the metallurgical vessel (11) in the withdrawing direction of the substrate strip (22).

18. Metal strip of composite material, of which at least one material is stainless steel, wherein a significantly thinner coating is crystallised on to the substrate strip passing through a coating material, manufactured according to the method of claim 1 and with apparatus according to claim 12, **characterised in that** the coating has on at least one side of the substrate strip a thickness (d_{A}) of d_{A} = 0.01 to 0.3 x D, where D = the thickness of the substrate strip used as the mother strand, **in that** between the coating and the substrate strip a bonding layer is present, which has a thickness of d_{B} = 5 to 150 µm, **in that** the bonding layer has a toothed outline which additionally positively bonds the bonding layer to be allocated to the substrate strip and the coating, and **in that** there is a continuous transition of alloy elements between the substrate strip and the coating.

## Revendications

1. Procédé pour fabriquer une matière composite métallique en forme de bande par enrobage par plongée à haute température d'une bande de support métallique, sur la surface de laquelle, lorsque la bande de support est guidée à travers une matière de revêtement métallique fondue ayant une température plus élevée que celle de la matière de support, une mince couche de cette matière de revêtement différente de la matière de la bande de support est cristallisée par solidification, la bande de support, avant d'être guidée à travers la matière de revêtement fondue, étant préchauffée sur sa surface et prétraitée par addition ou insertion d'éléments chimiques, grâce auxquels, pendant le guidage à travers la matière de revêtement fondue, entre la surface prétraitée de la bande de support et la coque se cristallisant sur la surface de la bande de support, il se crée, par des processus de diffusion, une zone de liaison en une matière à gradient, dont la température du liquidus, au moins dans des parties de cette zone de liaison, se trouve au-dessous de la température du liquidus de la matière de la bande de support et de la matière de revêtement et, de plus, dans cette zone, il se crée des portions en phase liquide.

2. Procédé selon la revendication 1,
**caractérisé en ce que** la bande de support, pour prétraiter sa surface, est guidée à travers un agent qui contient les éléments chimiques correspondants pénétrant au moins partiellement dans la surface.

3. Procédé selon la revendication 2,
**caractérisé en ce que** l'agent est un gaz, comme de l'azote, de l'hydrogène, du monoxyde de carbone, de l'ammoniac ou du dioxyde de carbone.

4. Procédé selon la revendication 2,
**caractérisé en ce que** l'agent est un liquide comme de l'acide sulfurique, de l'ammoniaque liquide ou de l'azote liquide.

5. Procédé selon la revendication 2,
**caractérisé en ce que** l'agent est une matière solide, comme un sel de cyanure, un carbonate ou un ferrocyanure de potassium.

6. Procédé selon la revendication 1,
**caractérisé en ce que** la bande de support est constituée d'acier qui présente, dans la zone de sa surface, une teneur en carbone > 20 ppm.

7. Procédé selon la revendication 1,
**caractérisé en ce que** la bande de support est constituée d'acier qui, dans la zone de sa surface, présente une teneur en azote > 20 ppm.

8. Procédé selon une des revendications 2 - 5,
**caractérisé en ce que** la vitesse de transport de la bande de support et/ou sa profondeur de plongée dans la matière de revêtement liquide sont réglées de manière qu'un temps de plongée minimal de 50 ms est obtenu.

9. Procédé selon au moins une des revendications précitées,
**caractérisé en ce que** la surface de la bande de support est rendue rugueuse avant la plongée dans la matière de revêtement liquide.

10. Procédé selon au moins une des revendications précitées,
**caractérisé en ce que** la bande de support est un acier contenant du carbone qui est préchauffé, au moins sur sa surface, à une température de Tᵥₒᵣ > 900°C.

11. Procédé selon au moins une des revendications précitées,
**caractérisé en ce que** la matière de revêtement est un acier fortement allié, en particulier un acier allié au chrome.

12. Dispositif pour fabriquer une matière composite métallique en forme de bande par enrobage par plongée à haute température d'une bande de support métallique (21) selon le procédé décrit dans les revendications 1 à 11, comportant un récipient métallurgique (11) pour recevoir la matière de revêtement liquide à travers laquelle la bande de support peut être guidée dans une direction de traversée avantageusement verticale au moyen de paires de rouleaux agencées du côté d'entrée et du côté de sortie, ainsi qu'un dispositif de préchauffage (41) disposé en amont du récipient métallurgique pour la bande de support (21), qui est agencé dans un carter (61) entourant la bande de support (21) et agencé dans la zone d'entrée avant le récipient métallurgique (11), dans lequel l'agent provenant d'une alimentation (52) peut être introduit par l'intermédiaire d'au moins un conduit d'amenée (51) guidé dans le carter,
**caractérisé en ce que** des éléments de mesure (91, 92, 93) pour détecter la température du bain de fusion, la température de la bande de support (21), ainsi que la vitesse sont prévus, qui commandent, par l'intermédiaire d'un processeur (94), au moins un actionneur (95) pour régler la vitesse de la bande de support (21) et, soit sur le conduit d'amenée pour souffler un agent gazeux dans l'espace interne (62) du carter (61) et/ou sur la surface de la bande de support, des buses de soufflage (53) ou, pour pulvériser un agent liquide (51) sur la surface de la bande de support (21), des buses de pulvérisation (55) sont prévues, ou **en ce que**, par l'intermédiaire du conduit d'amenée (51, 59), des matières solides susceptibles de ruisseler peuvent être amenées dans des goulottes (57), les matières solides pouvant être amenées en contact avec la surface de la bande de support (21), ou **en ce que**, de façon alternative, l'agent, comme matière solide pouvant être chargée ensuite (B), peut être pressé contre la surface de la bande de support (21).

13. Dispositif selon la revendication 12,
**caractérisé en ce qu'**un dispositif (81) pour rendre rugueuse la surface de la bande de support (21) est disposé en amont du récipient métallurgique (11).

14. Dispositif selon la revendication 13,
**caractérisé en ce que** le dispositif (81) pour rendre rugueuse la surface de la bande de support (21) est un dispositif à jet de sable (82).

15. Dispositif selon la revendication 13,
**caractérisé en ce que** le dispositif (81) pour rendre rugueuse la surface de la bande de support (21) est constitué de brosses.

16. Dispositif selon la revendication 12,
**caractérisé en ce que** le récipient métallurgique (11) est recouvert par un capot (63) qui est en liaison avec une alimentation en gaz (58) pour l'alimentation en gaz inerte et qui entoure la bande de support enrobée jusqu'à ce que sa surface soit totalement solidifiée.

17. Dispositif selon une des revendications 12 à 16,
**caractérisé en ce que**, dans la direction d'extraction de la bande de support (22), au moins une cage de laminoir (33) est disposée en aval du récipient métallurgique (11).

18. Bande métallique en matière composite, dont au moins une matière est constituée d'acier inoxydable, une couche notablement plus mince étant cristallisée sur la bande de support guidée à travers une matière de revêtement, fabriquée selon le procédé correspondant à la revendication 1 et avec un dispositif correspondant à la revendication 12,
**caractérisée en ce que** l'enrobage possède, sur au moins un côté de la bande de support, une épaisseur (d_{A}) de d_{A} = 0,01 à 0,3 x D, avec D = épaisseur de la bande de support utilisée comme bande de base, **en ce que**, entre l'enrobage et la bande de support, une couche de liaison est prévue qui possède une épaisseur de (d_{B}) de d_{B} = 5 à 150 µm, **en ce que** la couche de liaison présente une ligne de denture qui relie de plus par coopération de formes la couche de liaison devant être associée à la bande de support comme également à l'enrobage, et **en ce qu'**une transition continue d'éléments d'alliage est prévue entre la bande de support et l'enrobage.
